# FASCICULE DE BREVET EUROPEEN

(11) **EP 0 536 020 B1**
(45) Date de publication et mention de la délivrance du brevet: **14.08.1996**
(21) Numéro de dépôt: 92402594.3
(22) Date de dépôt: 21.09.1992
(51) Int. Cl.: C10M 159/12, C10M 159/24, C10N 60/12, C10N 60/14

(54) **Produits colloidaux renfermant du bore, du soufre et du phosphore, leurs préparations et leurs utilisations comme additifs pour lubrifiants**
Bor, Schwefel und Phosphor enthaltende kolloidale Produkte, ihre Herstellung und ihre Verwendung als Schmieröladditive
Colloidal products containing boron, sulphur and phosphorus, their preparation and their use as additives for lubricants

(30) Priorité: 30.09.1991 FR 9112096
(43) Date de publication de la demande: 07.04.1993
(73) Titulaire: INSTITUT FRANCAIS DU PETROLE, F-92502 Rueil-Malmaison (FR)
(72) Inventeur: Parc, Guy, F-92502 Rueil Malmaison (FR); Born, Maurice, F-92000 Nanterre (FR)

(56) Documents cités:
- EP-A- 0 438 942
- FR-A- 2 645 168
- US-A- 3 679 584
- US-A- 3 829 381
- US-A- 4 744 920

## Description

La présente invention concerne des produits colloïdaux renfermant du bore et du phosphore, solubles dans les huiles minérales, obtenus par réaction d'au moins un sulfure de phosphore avec au moins un sulfonate alcalin ou alcalino-terreux dit "surbasique", préalablement boraté.

La présente invention concerne également l'utilisation de ces produits comme additifs dans les bases lubrifiantes minérales et synthétiques. En effet, les composés colloïdaux selon l'invention sont d'excellents additifs anti-usure et extrême-pression pouvant être utilisés dans la formulation des huiles pour moteurs, des huiles d'engrenages, des fluides hydrauliques, des lubrifiants pour le travail des métaux, des graisses lubrifiantes et de manière générale lorsqu'un problème de lubrification exige un pouvoir lubrifiant élevé associé à une excellente stabilité thermique.

Dans la demande de brevet français 2.645.168, on décrit la préparation de composés thiophosphorés par réaction d'au moins un sulfure de phosphore avec au moins un additif détergent dit "surbasique". D'une manière générale, un additif détergent surbasique peut être défini comme constitué d'un agent tensio-actif consistant essentiellement en un sel alcalin ou alcalino-terreux d'un composé acide renfermant des groupes oléophiles et qui maintient en dispersion colloïdale des sels d'acides faibles minéraux tels que CO₂, H₂S et de bases alcalines ou alcalino-terreuses. En outre, dans cette demande de brevet français, le produit de réaction entre le sulfure de phosphore et l'additif détergent surbasique peut être ultérieurement traité par au moins un composé à hydrogène actif qui peut être l'eau, un alcool, un phénol, un acide, l'ammoniac, une amine, un amide et/ou un mercaptan.

On a maintenant découvert qu'il était possible de préparer des produits présentant une corrosivité vis-à-vis des métaux, en particulier du cuivre, plus faible et des performances extrême-pression améliorées par rapport aux produits décrits dans la demande française antérieure 2.645.168.

Leur stabilité thermique est équivalente à celle des produits décrits dans cette demande de brevet et est très largement supérieure à celle des additifs extrême-pression phosphosoufrés organiques.

Ainsi, les produits de l'invention peuvent être définis comme des produits colloïdaux renfermant du bore et du phosphore obtenus par un procédé qui comprend :
(1) l'obtention d'un sulfonate alcalin ou alcalino-terreux surbasique boraté ;
(2) la réaction sur le sulfonate surbasique boraté d'au moins un sulfure de phosphore ; et
(3) la séparation du produit obtenu.

L'obtention de sulfonates surbasiques renfermant des borates alcalins ou alcalino-terreux de l'étape (1) est bien connue. L'introduction de bore dans un sulfonate surbasique peut être effectuée soit lors de sa fabrication, soit par traitement ultérieur d'un additif surbasique par un composé acide renfermant du bore. La première technique dite de co-surbasage est en particulier décrite dans le brevet US 3.679.584 et dans le brevet français n°2.612.526. La technique de post-traitement de détergents surbasiques par l'acide borique ou des dérivés acides renfermant du bore est parfaitement illustrée par les brevets US 3 480 548, 3 829 381, 3 907 691, 3 929 650, 4 965 003 et 4 965 004.

Les sulfonates surbasiques préférés selon l'invention pour l'obtention de dérivés renfermant des borates minéraux sont des sulfonates de sodium ou de calcium surbasés par le carbonate de sodium ou le carbonate de calcium. Leur réserve alcaline exprimée en terme de TBN (alcalinité équivalente exprimée en milligramme de KOH par gramme de produit) est comprise entre 50 et 600 (soit de 0,9 à 10,7 équivalents basiques par kg) et de préférence entre 150 et 500 (soit de 2,6 à 8,9 équivalents basiques par kg).

La préparation des additifs surbasiques est bien connue et est décrite par exemple dans les brevets US 2 865 956, 3 150 088, 3 537 996, 3 830 739, 3 865 737, 4 148 740 et 4 505 830 et le brevet français 2 101 813. Il existe des variantes de la réaction de surbasification qui font notamment appel à des carbonates préformés à partir d'alcoxydes et de CO₂ avant la mise en contact avec le sel alcalin ou alcalino-terreux du composé acide ; elles sont décrites notamment dans les brevets US 2 956 018, 3 932 289 et 4 104 180.

Les acides sulfoniques pour la fabrication des sulfonates surbasiques utilisables selon l'invention sont connus et décrits dans de nombreux brevets, par exemple dans le brevet français 2 101 813, page 5 à 8. La portion hydrocarbonée de la molécule présente avantageusement une masse moléculaire au moins égale à 370 pour assurer la miscibilité des sulfonates correspondants dans les huiles minérales. Il peut s'agir d'acides dits "naturels", issus de la sulfonation de coupes pétrolières, ou d'acides synthétiques préparés par sulfonation de charges préparées par voie synthétique : les hydrocarbures alkényliques, tels que polyisobutènes (brevet US 4 159 956), les hydrocarbures alkylaryliques comme par exemple les post-dodécylbenzènes obtenus comme produits de queue de la fabrication de dodécylbenzène.

Les composés acides boratés utilisables selon l'invention sont l'oxyde de bore, les acides boriques, les esters boriques en présence d'eau. Le composé acide préféré est l'acide orthoborique. La réaction sans addition de solvant est effectuée entre 100 et 175°C avec élimination simultanée de l'eau et de l'anhydride carbonique. On peut utiliser un solvant protique, de préférence le méthanol. La température de réaction est alors celle du reflux du méthanol. Une technique particulièrement avantageuse consiste à extraire par le méthanol l'acide borique solide contenu dans une enceinte surplombant le réacteur. Un autre procédé consiste à introduire dans le sulfonate surbasique éventuellement dilué par un solvant hydrocarboné porté à la température de reflux du méthanol, une solution saturée d'acide borique dans le méthanol avec évacuation simultanée des vapeurs de méthanol.

Le composé acide boraté est utilisé en quantité telle que le rapport molaire du bore à l'équivalent basique (E.B) du sulfonate surbasique, soit compris entre 0,01 et 7, et de préférence entre 0,05 et 3.

Dans l'étape (2) du procédé de préparation des produits de l'invention, on fait réagir le produit issu de l'étape (1) avec un sulfure de phosphore à une pression comprise entre la pression atmosphérique et environ 5 bars absolus (0,5 MPa) à une température comprise entre 60 et 200°C et de préférence entre 90 et 150°C. La réaction entre le sulfure de phosphore, réactif solide et l'additif surbasique est facilitée par une bonne agitation du milieu réactionnel et par l'emploi éventuel d'un solvant hydrocarboné. Le sulfure de phosphore peut être introduit progressivement dans le milieu réactionnel, mais il peut également être introduit en totalité en début de manipulation dans le composé surbasique boraté, éventuellement dissous dans un solvant hydrocarboné, à condition que la température du milieu réactionnel soit inférieure à environ 60°C. La réaction est déclenchée alors en élevant progressivement la température dans les fourchettes indiquées ci-dessus.

Les sulfures de phosphore utilisables selon l'invention sont P₄S₇, P₄S₉, P₄S₁₀ . P₄S₁₀ est le sulfure de phosphore préféré selon l'invention. Le sulfure de phosphore est utilisé en quantité telle que le rapport molaire du phosphore à l'équivalent basique (E.B) du sulfonate surbasique, est compris entre 0,002 et 0,15 et de préférence entre 0,02 et 0,12. Au delà du rapport P molaire/E.B = 0,15, la réaction entre le sulfonate surbasique et le sulfure de phosphore risque d'être incomplète.

Lors de l'étape (2) du procédé, un solvant peut être utilisé pour réduire la viscosité du milieu et faciliter le contact des différents réactifs. Comme exemples de solvants selon l'invention, on peut citer le cyclohexane, le benzène, le toluène, les xylènes et de façon générale les coupes d'hydrocarbures ayant un intervalle d'ébullition compris entre 60 et 200°C et de préférence entre 90 et 150°C.

L'étape (3) du procédé de préparation des produits de l'invention consiste en la filtration et en l'élimination du ou des solvants éventuellement utilisés. La filtration peut être réalisée avant l'élimination du solvant, par exemple soit sur de simples disques de cellulose, soit sur des couches d'agents filtrants de type diatomite ou de silice naturelle d'origine volcanique. On peut également procéder à la filtration après élimination des solvants. Dans ce cas, il est avantageux d'effectuer la filtration à chaud, par exemple de 90 à 120°C et sous une pression de 2 à 5 bars. (0,2 à 0,5 MPa).

La distillation du solvant peut être réalisée dans le réacteur lui-même. L'élimination des dernières traces est facilitée par un stripping à l'azote. Elle peut être également effectuée dans un évaporateur à film mince.

L'introduction d'additifs complémentaires tels que des antioxydants, dispersants, antirouille, anticorrosifs, antimousse, etc... entrant dans la constitution de paquets d'additifs destinés à un usage spécifique peut être avantageusement réalisée au cours de l'étape (3) avant l'élimination du solvant.

La nature des produits formés par réaction entre sulfonates surbasiques préalablement boratés et sulfures de phosphore n'est pas connue. L'additif conserve l'état colloïdal après la réaction selon l'invention et se dissout dans les hydrocarbures en donnant des solutions limpides et parfaitement stables dans le temps.

La dialyse effectuée selon la méthode décrite par AMOS R. et ALBAUGH E.W. : "The determination of additives in lubricants" dans "Chromatography in petroleum analysis", publié par ALTGELT K.H. et GOW T.H., DEKKER Edit. vol 11, chapitre 17, pages 409 à 446 (1979) montre que le phosphore se retrouve entièrement dans la fraction non dialysée qui constitue la partie colloïdale et est absent du dialysat où se concentrent les espèces de faible masse moléculaire.

Il apparaît cependant que la constitution des produits selon l'invention est, d'une façon étonnante, différente de celle des produits de réaction de sulfures de phosphore sur des sulfonates surbasiques non boratés comme le montrent les spectres de résonance magnétique nucléaire du phosphore qui révèlent une structure nettement moins complexe des composés du phosphore produits lorsque l'on utilise comme réactif des sulfonates surbasiques renfermant des borates alcalins ou alcalino-terreux (voir Figures 1 A et 1 B)..

Une quantité relativement faible de borates alcalins ou alcalino-terreux est suffisante pour modifier le cours de la réaction avec les sulfures de phosphore.

Les composés colloïdaux renfermant du bore et des phosphore selon l'invention constituent d'excellents additifs antiusure et extrême-pression. Les additifs antiusure et extrême-pression sont incorporés aux lubrifiants lorsque ceux-ci sont destinés à lubrifier des organes soumis à des contraintes mécaniques importantes, tels que la distribution dans les moteurs thermiques, les engrenages, les roulements ou les butées. Des contraintes mécaniques importantes apparaissent également lors de l'usinage des métaux, qu'il s'agisse de coupe ou de formage.

En outre, les composés colloïdaux renfermant du bore et du phosphore selon l'invention sont doués d'une grande stabilité thermique ce qui autorise leur emploi dans des lubrifiants soumis en service à des températures très élevées pouvant atteindre 160°C, comme dans certains moteurs poussés, dans des transmissions très chargées ou des coupes de métaux à grande vitesse.

Les composés colloïdaux selon l'invention présentent en outre des propriétés anticorrosives plus prononcées et une plus faible odeur que les produits correspondants ne renfermant pas de bore, ce qui facilite leur emploi dans les ateliers, par exemple pour la coupe ou le formage des métaux, sans indisposer le personnel.

La corrosivité des composés colloïdaux selon l'invention est diminuée par rapport aux produits décrits dans la demande de brevet français 2 645 168. Elle peut être encore améliorée, et cela fait également partie de l'invention, par l'utilisation de 2,5-dimercapto-1,3,4-thiadiazole ou de ses dérivés de formule où R = H, avec x = 1, R = groupement hydrocarbyle ou mercaptothiadiazole avec 1 ≤x ≤ 5.

Sont préférés selon l'invention le 2,5-dimercapto-1,3,4-thiadiazole ou ses dérivés, normalement insolubles dans les huiles minérales mais pouvant être solubilisés dans la partie colloïdale inorganique des micelles. L'addition du 2,5-dimercapto-1,3,4-thiadiazole ou de ses dérivés peut intervenir avant ou après la réaction avec le sulfure de phosphore.

Le 2,5-dimercapto-1,3,4-thiadiazole ou ses dérivés sont utilisés en quantité telle que le rapport molaire du groupe dimercapto thiadiazole au phosphore apporté par le sulfure de phosphore soit compris entre 0,03 et 3 et de préférence entre 0,1 et 1. Le 2,5-dimercapto-1,3,4-thiadiazole est introduit sous forme de poudre et sa dissolution dans le milieu réactionnel est rapide à une température supérieure ou égale à 90°C. D'autres composés comme le bis 2,2′(5-mercapto-1,3,4-thiadiazole)disulfure exigent des températures de dissolution plus élevées pouvant atteindre de 130 à 140°C.

L'introduction de 2,5-dimercapto-1,3,4-thiadiazole ou de ses dérivés peut intervenir avant ou après l'addition du sulfure de phosphore de l'étape (2). Si elle est effectuée avant, il y a lieu d'éliminer préalablement l'eau formée par réaction avec le carbonate colloïdal, par exemple par entraînement azéotropique.

Dans l'utilisation des produits de l'invention comme additifs pour huiles lubrifiantes et graisses, on peut les incorporer à celles-ci par exemple à une concentration de 0,1 à 25 % en masse, de préférence de 1 à 15 % en masse.

Les huiles lubrifiantes (ou les graisses) contiennent en outre en général un ou plusieurs autres additifs tels que les additifs améliorant l'indice de viscosité, des additifs d'abaissement du point d'écoulement, des anti-oxydants, des anti-rouille, des additifs anti-corrosion du cuivre, des anti-mousse, des dispersants, des réducteurs de frottement, avec lesquels les produits de l'invention sont compatibles.

Les exemples suivants illustrent l'invention. Ils ne doivent en aucune manière être considérés comme limitatifs. Les exemples 1, 4 et 8 sont donnés à titre de comparaison.

### Exemple 1 (comparatif) :

Dans un réacteur agité et sous couverture d'azote, on introduit 245 g d'un sulfonate de calcium surbasé par du carbonate de calcium dont le TBN est de 410 mg KOH/g (soit un nombre d'équivalents basiques de 7,32 par kg) et 250 ml de toluène. Lorsque le mélange est homogène, on introduit 6,4 g de 2,5-dimercapto-1,3,4-thiadiazole et l'on chauffe à 90°C jusqu'à dissolution. L'eau formée est entraînée par distillation azéotropique, puis, le mélange réactionnel étant ramené à 90°C, 18,7 g (0,042 mole) de P₄S₁₀ sont progressivement introduits dans le réacteur. La température est maintenue à 90°C pendant 2 heures, puis le mélange réactionnel est porté à reflux ; la température se stabilise à 115°C et est maintenue à cette valeur pendant 3 heures. Après refroidissement, le produit est filtré sur disque de cellulose, puis le solvant est éliminé à l'évaporateur rotatif. On obtient finalement 270 g d'un produit ayant l'analyse élémentaire suivante :
- Ca =: 14 % en masse
- P =: 1,94 % en masse
- S =: 4,6 % en masse

### Exemple 2 :

Dans un réacteur agité muni d'un dispositif de soxhlet, on introduit 245 g du sulfonate de calcium utilisé dans l'exemple 1, 250 ml de toluène et 85 ml de méthanol. Dans la cartouche du soxhlet, on dispose 23,4 g (0,38 mole) d'acide orthoborique. Le mélange réactionnel est alors maintenu à reflux jusqu'à dissolution complète de l'acide borique. Le méthanol est ensuite distillé, puis l'eau de réaction est entraînée par distillation azéotropique. Après refroidissement du milieu réactionnel, 6,4 g de 2,5-dimercapto-1,3,4-thiadiazole sont introduits et, à ce stade, le même mode opératoire que celui décrit à l'exemple 1 est alors suivi. Le rendement en produit final est de 278 g renfermant :
- Ca =: 13,6 % en masse
- P =: 1,87 % en masse
- B =: 1,47 % en masse
- S =: 3,4 % en masse

### Exemple 3 :

Un sulfonate de calcium surbasique boraté est préparé par carbonatation d'un sulfonate de calcium dérivé d'un acide sulfonique synthétique selon les indications de l'exemple 1 du brevet français 2 101 813, à la différence près que le solvant hydrocarboné utilisé est le toluène au lieu de l'hexane et que le TBN visé est de 400. Après le passage de l'anhydride carbonique, de l'acide borique est ajouté au milieu réactionnel de façon à ce que le rapport molaire du bore à l'équivalent basique soit de 0,45 et le mélange est porté à reflux jusqu'à réaction complète. Les solvants ainsi que l'eau formée au cours des réactions précédentes sont éliminés par distillation. Après filtration à chaud, le produit obtenu a les caractéristiques suivantes :
- Ca =: 13,7 % en masse
- B =: 3,35 % en masse
TBN (ASTM D2896) = 362 mg KOH/g (soit un nombre d'équivalents basiques de 6,46 par kg).

250 g de ce sulfonate boraté sont dissous dans 250 ml de toluène. 6,5 g de 2,5-dimercapto-1,3,4-thiadiazole sont alors ajoutés, puis dissous par chauffage à 90°C. L'eau formée est entraînée par distillation azéotropique, puis le mélange réactionnel étant ramené à 90°C, 19,1 g (0,043 mole) de P₄S₁₀ sont progressivement introduits dans le réacteur. A ce stade, le même mode opératoire que celui décrit à l'exemple 1 est alors suivi, à l'exception près que 100 g d'huile 100 neutral sont ajoutés avant d'éliminer le solvant. On obtient finalement 369 g de produit ayant la composition suivante :
- Ca =: 9,31 % en masse
- P =: 1,44 % en masse
- B =: 2,23 % en masse
- S =: 2,5 % en masse

### Exemple 4 (comparatif):

Dans un réacteur agité et sous couverture d'azote, on introduit 245 g du sulfonate de calcium surbasique utilisé à l'exemple 1 et 250 ml de xylène. Après homogénéisation, le mélange est porté à 90°C et 10,9 g (0,025 mole) de P₄S₁₀ sont introduits progressivement. Après 5h de réaction à 90°C et refroidissement, 3,7 g de 2,5-dimercapto-1,3,4-thiadiazole sont introduits et le mélange est à nouveau chauffé à 90°C. Après dissolution le mélange est porté à reflux. La température se stabilise à 143°C ; elle est maintenue à cette valeur pendant 2 heures. Après filtration et élimination des solvants, on recueille 251 g de produit dont l'analyse est la suivante :
- Ca =: 15,0 % en masse
- P =: 1,21 % en masse
- S =: 3,4 % en masse

### Exemple 5 :

Les mêmes quantités de réactifs et la même procédure qu'à l'exemple 4 sont utilisées, mais l'on procède à un traitement préalable avec 23,4 g (0,38 mole) d'acide orthoborique selon la technique décrite à l'exemple 2. Le rendement en produit final est de 264 g dont l'analyse élémentaire est la suivante :
- Ca =: 14,3 % en masse
- P =: 1,15 % en masse
- B =: 1,55 % en masse
- S =: 2,3 % en masse

### Exemple 6 :

Le mode opératoire utilisé est celui de l'exemple 2, mais avec un sulfonate de calcium surbasique de TBN 483 mg KOH/g (nombre d'équivalents basiques : 8,62 par kg) et avec les quantités suivantes de réactifs :
- sulfonate de calcium surbasique =: 250 g
- acide orthoborique =: 59,9 g
- 2,5-dimercapto-1,3,4-thiadiazole =: 4,2 g
- P₄S₁₀ =: 12,6 g

On obtient finalement 289,9 g de produit de composition suivante :
- Ca =: 15,7 % en masse
- P =: 1,19 % en masse
- B =: 3,55 % en masse
- S =: 2,4 % en masse

### Exemple 7 :

Les mêmes quantités de réactifs et la même procédure que celles indiquées à l'exemple 5 sont utilisées, à la différence près que le 2,5-dimercapto-1,3,4-thiadiazole est remplacé par une quantité équivalente de bis 2,2'(2,5-dimercapto-1,3,4-thiadiazole) disulfure. On récupère finalement, après filtration et évaporation des solvants, 267 g de produit ayant la composition suivante :
- Ca =: 14,3 % en masse
- P =: 1,14 % en masse
- B =: 1,55 % en masse
- S =: 2,8 % en masse

### Exemple 8 (comparatif) :

Dans un réacteur agité et sous couverture d'azote, on introduit 250 g du sulfonate de calcium utilisé à l'exemple 1 et 250 ml de toluène. Après homogénéisation, le mélange est porté à 110°C, 26,7 g (0,06 mole) de P₄S₁₀ sont alors introduits progressivement et la réaction est poursuivie jusqu'à cessation du dégagement d'hydrogène sulfuré. Après filtration et évaporation du toluène, on obtient 267 g de produit ayant la composition suivante :
- Ca =: 14,4 % en masse
- P =: 2,76 % en masse
- S =: 5,5 % en masse

### Exemple 9 :

On opère comme à l'exemple 8 ci-dessus après avoir procédé au préalable à un traitement avec 22,6 g (0,37 mole) d'acide orthoborique selon la technique décrite à l'exemple 2. Après les traitements habituels, on récupère 278 g de produit dont l'analyse est la suivante :
- Ca =: 13,9 % en masse
- P =: 2,53 % en masse
- B =: 1,42 % en masse
- S =: 2,9 % en masse

### Exemple 10 : Evaluation de la stabilité thermique.

Le produit de l'exemple 5 est utilisé pour formuler une huile de transmissions manuelles 75W-80W conforme à la spécification PEUGEOT - CITROEN B71 2315 et ayant la composition suivante (Formulation A) :
- Produit de l'exemple 5 =: 9,6 %
- Additif de point d'écoulement (Plexol® 156) =: 0,3 %
- Additif de viscosité (Plexol® 1019) =: 9,2 %
- Huile 130 neutral =: 80,9 %
- Antimousse silicone =: 40 ppm

® marque déposée

Le comportement en stabilité thermique de cette huile est comparé à celui d'un lubrifiant commercial renfermant un additif phosphosoufré classique (Formulation B) répondant à la même spécification, dans l'essai GFC T021 A90 destiné à vérifier la stabilité des lubrifiants de transmissions. L'essai est conduit à 150°C pendant 192 heures sous un débit d'air de 10 litres/heure.

Les produits insolubles en fin d'essai sont déterminés par la méthode GFC T022 A90. Les résultats suivants ont été obtenus :

**Tableau 1:**

| Essais d'oxydation GFC T021 A90 | | | |
|---|---|---|---|
| | Produits | Produit de l'ex. 5 | Lubrifiant commercial |
| Dépôts | | | |
| insolubles suspension | | 0,1 % masse | 1,64 % masse |
| insolubles dépôts | | néant | 3,58 % masse |
| insolubles totaux | | 0,1 % masse | 5,22 % masse |

Il apparaît que le lubrifiant formulé à partir du produit de l'exemple 5 présente une meilleure stabilité thermique que le lubrifiant commercial.

### Exemple 11 : Evaluation des propriétés anticorrosives vis-à-vis du cuivre.

Les essais de corrosion du cuivre sont effectuées selon la méthode AFNOR M 07-015 équivalente à la méthode ASTM D130, pendant 3 heures aux températures de 100, 121 et 150°C :

**Tableau 2**

| Essais de corrosion du cuivre | | | | |
|---|---|---|---|---|
| | température | 100°C | 121°C | 150°C |
| Produits | | | | |
| Produit de l'exemple 1* | | 1 a | 2 b | 4 d |
| Produit de l'exemple 2 | | 1 a | 1 b | 3 b |
| Produit de l'exemple 3 | | 1 a | 1 b | 3 a |
| Produit de l'exemple 4 * | | 2 b | 2 c | 4 a |
| Produit de l'exemple 5 | | 1 a | 1 b | 2 b |
| Produit de l'exemple 6 | | 1 a | 1 b | 1 b |

| | | | | |
|---|---|---|---|---|
| * comparaison | | | | |

La corrosion du cuivre est moins prononcée avec les additifs contenant du bore, la différence étant particulièrement prononcée pour les essais effectués à 150°C.

### Exemple 12 : Evaluation des propriétés extrême-pression

Les produits selon l'invention sont évalués pour leurs propriétés extrême-pression dans une huile lubrifiante. L'huile minérale utilisée est une 130 neutral de caractéristiques suivantes :
- Viscosité cinématique à 40°C =: 25,5 mm²/s
- Viscosité cinématique à 100°C =: 4,7 mm²/s
- Index de viscosité =: 101
- Point d'écoulement =: -15°C
- Teneur en soufre =: 0,46 % en masse

Les additifs sont ajoutés à l'huile 130 neutral en concentration telle que la teneur en phosphore des mélanges soit identique et égale à 0,11 %.

Les essais sont effectués sur machine 4 billes selon la méthode PEUGEOT-RENAULT D55 1136, dans laquelle la charge de grippage est déterminée après des essais d'une minute. Les résultats sont présentés dans le tableau suivant.

**Tableau 3**

| Essais de grippage PEUGEOT-RENAULT D55 1136 | | | |
|---|---|---|---|
| Produits | B % masse dans l'huile | Charge avant grippage (N) | Diamètre d'empreinte mm |
| Produit de l'ex. 1 | 0 | 600 | 0,40 |
| Produit de l'ex. 2 | 0,08 | 900 | 0,46 |
| Produit de l'ex. 3 | 0,18 | 1000 | 0,49 |
| Produit de l'ex. 4 | 0 | 700 | 0,40 |
| Produit de l'ex. 5 | 0,15 | 900 | 0,45 |
| Produit de l'ex. 6 | 0,33 | 1200 | 0,49 |
| Produit de l'ex. 7 | 0,15 | 1000 | 0,42 |

La présence de bore améliore sensiblement les propriétés antigrippage. Le meilleur résultat est obtenu avec le produit ayant la teneur en bore la plus élevée. La spécification PEUGEOT-CITROEN B71 2315 fixe une empreinte maximale des billes de 0,5 mm pour une charge de 1000 N. Le tableau ci-dessus montre que seuls les produits contenant du bore selon l'invention sont susceptibles d'atteindre ce niveau de performance.

### Exemple 13 : Examen par résonance magnétique nucléaire du phosphore.

Les produits des exemples 8 et 9 sont examinés, par RMN ³¹P sur un appareil CXP 200 Brüker, en solution dans le benzène deutéré, à température ambiante et à une fréquence de 81 MHz.

Le rapport P molaire/EB est identique pour les deux produits et égal à 0,125. Pour le sulfonate préalablement traité à l'acide orthoborique (exemple 9) le rapport B molaire/EB est égal à 0,2.

Les figures 1 A et 1 B représentent respectivement les spectres des produits des exemples 8 et 9.

Bien qu'obtenus avec des produits en solution, l'allure générale des spectres rappelle celle obtenue en RMN du solide, ce qui confirme que dans ce type de produit le phosphore est bien localisé dans la micelle minérale. L'allure générale des spectres obtenus avec et sans bore est très différente. En présence de bore, on n'observe plus de bandes au-delà de +50 ppm, région qui semble correspondre à des composés phosphosoufrés ayant une teneur élevée en soufre.

## Revendications

1. Procédé de préparation d'un produit colloïdal contenant du bore, du phosphore et du soufre et présentant une stabilité au stockage améliorée, caractérisé en ce qu'il comprend :
(1) l'obtention d'un sulfonate alcalin ou alcalino-terreux surbasique boraté;
(2) la réaction sur ledit sulfonate surbasique boraté d'au moins un sulfure de phosphore; et
(3) la séparation du produit obtenu.

2. Procédé selon la revendication 1, caractérisé en ce que l'étape (1) est réalisée par mise en jeu d'au moins un composé acide renfermant du bore lors de la fabrication de sulfonate surbasique.

3. Procédé selon la revendication 1, caractérisé en ce que l'étape (1) est réalisée par post-traitement d'un sulfonate surbasique par au moins un composé acide renfermant du bore.

4. Procédé selon l'une des revendications 2 et 3, caractérisé et ce que ledit composé acide renfermant du bore est l'oxyde de bore, un acide borique ou un ester borique utilisé en présence d'eau.

5. Procédé selon l'une des revendications 2 à 4, caractérisé en ce que ledit sulfonate surbasique est un sulfonate de sodium ou de calcium surbasé par du carbonate de calcium ou de sodium et présente un TBN de 50 à 600.

6. Procédé selon l'une des revendications 2 à 5, caractérisé en ce que dans l'étape (1) on opère sans solvant à une température de 100 à 175°C.

7. Procédé selon l'une des revendications 2 à 5, caractérisé en ce que dans l'étape (1) on opère dans un solvant protique à la température de reflux de celui-ci.

8. Procédé selon l'une des revendications 2 à 7, caractérisé en ce que dans l'étape (1) cn utilise le composé acide renfermant du bore en une proportion molaire de 0,01/1 à 7/1 par rapport à l'équivalent basique du sulfonate surbasique.

9. Procédé selon l'une des revendications 1 à 8, caractérisé en ce que la réaction de l'étape (2) est effectuée sous une pression de 1 à 5 bars, à une tempérture de 60 à 200°C et avec une proportion molaire de sulfure de phosphore de 0,002/1 à 0,15/1 par rapport à l'équivalent basique du sulfonate surbasique.

10. Procédé selon l'une des revendications 1 à 9, caractérisé en ce que la réaction de l'étape (2) est effectuée dans un solvant hydrocarboné.

11. Procédé selon l'une des revendications 1 à 10, caractérisé en ce que dans l'étape (3) on procède à une filtration et à l'élimination du ou des solvants.

12. Procédé selon l'une des revendications 1 à 11, caractérisé en ce que l'on met en jeu en outre du 2,5-dimercapto-1,3,4-thiadiazole ou un de ses dérivés, avant ou après l'étape (2), en une proportion molaire de 0,03 à 3 groupes dimercaptothiadiazole par atome-gramme de phosphore mis en jeu.

13. Produit colloïdal contenant du bore, du phosphore et du soufre et présentant une stabilité au stockage améliorée, caractérisé en ce qu'il est obtenu par un procédé selon l'une des revendications 1 à 12.

14. Utilisation d'un produit selon la revendication 13 comme additif pour huile ou graisse lubrifiante.

15. Utilisation selon la revendication 14 dans laquelle ledit produit est incorporé à l'huile lubrifiante ou à la graisse à une concentration de 0,1 à 25% en masse.

## Patentansprüche

1. Verfahren zur Herstellung eines kolloidalen Produktes, das Bor, Phosphor und Schwefel enthält und eine verbesserte Lagerbeständigkeit zeigt, dadurch gekenzeichnet, daß es
(1) das Erhalten eines Borax enthaltenden überbasischen Alkali-oder Erdalkalisulfonats,
(2) die Umsetzung des Borax enthaltenden überbasischen Sulfonats mit wenigstens einem Phosphorsulfid und
(3) die Abtrennung des erhaltenen Produktes umfaßt.

2. Verfahren nach Anspruch 1, dadurch gekennzeichnet, daß der Schritt (1) durch den Einsatz wenigstens einer Bor enthaltenden sauren Verbindung während der Herstellung des überbasischen Sulfonates durchgeführt wird.

3. Verfahren nach Anspruch 1, dadurch gekennzeichnet, daß der Schritt (1) durch Nachbehandlung eines überbasischen Sulfonats durch wenigstens eine Bor enthaltende saure Verbindung durchgeführt wird.

4. Verfahren nach einem der Ansprüche 2 und 3, dadurch gekennzeichnet, daß die Bor enthaltende saure Verbindung Boroxid, eine Borsäure oder ein in Gegenwart von Wasser verwendeter Borsäureester ist.

5. Verfahren nach einem der Ansprüche 2 bis 4, dadurch gekennzeichnet, daß das überbasische Sulfonat ein durch Calciumcarbonat oder Natriumcarbonat überalkalisch gemachtes Natriumsulfonat oder Calciumsulfonat ist und einen TBN-Wert von 50 bis 600 zeigt.

6. Verfahren nach einem der Ansprüche 2 bis 5, dadurch gekennzeichnet, daß man im Schritt (1) ohne Lösungsmittel bei einer Temperatur von 100 bis 175°C arbeitet.

7. Verfahren nach einem der Ansprüche 2 bis 5, dadurch gekennzeichnet, daß man im Schritt (1) in einem protischen Lösungsmittel bei dessen Rückflußtemperatur arbeitet.

8. Verfahren nach einem der Ansprüche 2 bis 7, dadurch gekennzeichnet, daß man im Schritt (1) die Bor enthaltende saure Verbindung in einem Molverhältnis von 0,01/1 bis 7/1, bezogen auf das Basenäquivalent des überbasischen Sulfonats verwendet.

9. Verfahren nach einem der Ansprüche 1 bis 8, dadurch gekennzeichnet, daß die Umsetzung des Schrittes (2) unter einem Druck von 1 bis 5 bar, bei einer Temperatur von 60 bis 200°C und mit einem Molverhältnis von Phosphorsulfid von 0,002/1 bis 0,15/1, bezogen auf das Basenäquivalent des überbasischen Sulfonates, durchführt.

10. Verfahren nach einem der Ansprüche 1 bis 9, dadurch gekennzeichnet, daß die Umsetzung des Schrittes (2) in einem Kohlenwasserstoff-Lösungsmittel durchgeführt wird.

11. Verfahren nach einem der Ansprüche 1 bis 10, dadurch gekennzeichnet, daß man im Schritt (3) mit einer Filtration und mit der Entfernung des oder der Lösungsmittel verfährt.

12. Verfahren nach einem der Ansprüche 1 bis 11, dadurch gekennzeichnet, daß man des weiteren 2,5-Dimercapto-1,3,4-thiadiazol oder eines seiner Derivate vor oder nach dem Schritt (2) in einem Molverhältnis von 0,03 bis 3 Dimercaptothiadiazol-Gruppen pro Grammatom eingesetzten Phosphors einsetzt.

13. Kolloidales Produkt, das Bor, Phosphor und Schwefel enthält und eine verbesserte Lagerbeständigkeit zeigt, dadurch gekennzeichnet, daß es durch ein Verfahren nach einem der Ansprüche 1 bis 12 erhalten wird.

14. Verwendung eines Produktes nach Anspruch 13, als Additiv für Schmieröl oder Schmierfett.

15. Verwendung nach Anspruch 14, worin das Produkt in das Schmieröl oder das Schmierfett in einer Konzentration von 0,1 bis 25 Masse % eingebracht wird.

## Claims

1. A colloidal product containing boron and phosphorus, characterised in that it is obtained by a process which comprises:
(1) obtaining an alkali metal sulfonate or borated highly basic alkaline-earth sulfonate;
(2) reacting on said borated highly basic sulfonate at least one phosphorus sulfide; and
(3) separating the product obtained.

2. A product according to Claim 1, characterised in that step (1) is carried out by using at least one acid compound containing boron during production of the highly basic sulfonate.

3. A product according to Claim 1, characterised in that step (1) is carried out by post-treating a highly basic sulfonate with at least one acid compound containing boron.

4. A product according to one of Claims 2 and 3, characterised in that said acid compound containing boron is boron oxide, a boric acid or a boric ester used in the presence of water.

5. A product according to one of Claims 2 to 4, characterised in that said highly basic sulfonate is a sodium sulfonate or a calcium sulfonate made more basic with calcium carbonate or sodium carbonate, and has a TBN of 50 to 600.

6. A product according to one of Claims 2 to 5, characterised in that in step (1) the operation is effected without solvent at a temperature of between 100 and 175°.

7. A product according to one of Claims 2 to 5, characterised in that in step (1), the operation is effected in a protic solvent at the reflux temperature thereof.

8. A product according to one of Claims 2 to 7, characterised in that in step (1) the acid compound containing boron is used in a molar proportion of 0.01/1 to 7/1 in relation to the basic equivalent of the highly basic sulfonate.

9. A product according to one of Claims 1 to 8, characterised in that the reaction in step (2) is effected at a pressure of 1 to 5 bars, at a temperature of between 60 and 200°C and with a molar proportion of phosphorus sulfide of 0.002/1 to 0.15/1 in relation to the basic equivalent of the highly basic sulfonate.

10. A product according to one of Claims 1 to 9, characterised in that the reaction in step (2) is effected in a hydrocarbon solvent.

11. A product according to one of Claims 1 to 10, characterised in that in step (3) filtration is effected and the solvent(s) is/are removed.

12. A product according to one of Claims 1 to 11, characterised in that during its preparation 2,5-dimercapto-1,3,4-thiadiazole or one of its derivatives is used before or after step (2), in a molar proportion of 0.03 to 3 dimercaptothiadiazole groups per atom-gramme of phosphorus used.

13. Colloidal product containing boron, phosphorous, sulfur and having an improved storage stability, characterized in that it is obtained by a process according to one of claims 1 to 12.

14. Use of a product according to one of Claims 1 to 12, as an additive for lubricating oil or fat.

15. Use according to Claim 13 in which said product is incorporated into the lubricating oil or fat in a concentration of 0.1 to 25% en masse.
